# FASCICULE DE BREVET EUROPEEN

(11) **EP 0 070 790 B1**
(45) Date de publication et mention de la délivrance du brevet: **28.11.1984**
(21) Numéro de dépôt: 82420104.0
(22) Date de dépôt: 21.07.1982
(51) Int. Cl.: C22F 1/04, B21D 51/24

(54) **Méthode de fabrication de corps creux sous pression en alliages d'aluminium**
Verfahren zur Herstellung von Hohlkörpern für Druckbehälter aus einer Aluminiumlegierung
Process for manufacturing hollow bodies for pressure containers from an aluminium alloy

(30) Priorité: 22.07.1981 FR 8114790
(43) Date de publication de la demande: 26.01.1983
(73) Titulaire: SOCIETE METALLURGIQUE DE GERZAT, 75008 Paris (FR)
(72) Inventeur: Develay, Roger, F-38170 Seyssinet pariset (FR); Anagnostidis, Marc, F-63400 Chamalieres (FR)
(74) Mandataire: Séraphin, Léon

## Description

La présente invention concerne une méthode de fabrication de corps creux sous pression tels que réservoirs, bouteilles ou autres, en alliages d'aluminium, type 7475 (selon la désignation de l'Aluminium Association) et présentant à la fois une haute résistance et une ténacité élevée.

Jusqu'ici, les récipients sous pression très légers, en particulier ceux utilisés pour le transport et le stockage des gaz comprimés ou liquéfiés, ont été réalisés en alliage d'aluminium type 2001 (selon la désignation de l'Aluminium Association, édition du 1^{er} juin 1980). Or, si l'on veut obtenir avec cet alliage une excellente résistance à la corrosion sous tension (ce qui est fondamental pour des récipients sous pression), on est obligé d'utiliser un traitement thermique de revenu très poussé qui entraîne une diminution de la ténacité.

En particulier, les allongements et la forme de la déchirure lors d'un essai d'éclatement sous pression hydraulique deviennent non conformes vis-à-vis des réglementations internationales en vigueur ou en préparation.

Il était donc nécessaire de rechercher une méthode de fabrication de corps creux sous pression présentant les mêmes caractéristiques mécaniques (donc la même légèreté) et la même résistance à la corrosion sous tension (donc la même sécurité) que celles obtenues avec le 2001, et qui en plus, permettait de satisfaire les réglementations internationales au point de vue valeur des allongements et aspect de la déchirure lors d'un essai d'éclatement sous pression hydraulique.

La demanderesse a trouvé une méthode de fabrication permettant d'atteindre les objectifs ci-dessus énoncés, et qui sont les suivants :

Corrosion sous tension à 75 % de R_{0,2} garanti, soit 280 MPa : durée > 30 jours en immersion- émersion (10 min-50 min) dans une solution de NaCI à 3,5 _{%}, à la température ambiante sur éprouvettes en C dans les conditions de la norme ASTM 38-73.

Comportement à l'éclatement sous pression hydraulique.

La déchirure « ductile d'un corps de forme générale cylindrique doit satisfaire aux exigences suivantes :
- être longitudinale dans sa plus grande partie
- ne pas être ramifiée
- ne pas s'étendre de plus de 90° de part et d'autre de la partie principale de la déchirure
- ne pas s'étendre dans une partie du corps dont l'épaisseur dépasse 1,5 fois l'épaisseur maximale mesurée au milieu du corps

La méthode suivant l'invention consiste dans les étapes suivantes :
1) élaboration d'un alliage contenant (% en poids)

2) coulée de celui-ci sous forme de billettes
3) filate à chaud entre 350 °C et 450 °C par le procédé inverse sous forme d'un étui
4) étirage à chaud puis à froid de l'étui ainsi obtenu
5) ogivage à chaud entre 350 °C et 450 °C
6) mise en solution entre 450 °C et 490 °C, et trempe à l'eau à une température inférieure à 40 °C
7) revenu double palier type T73

Il a été remarqué que les opérations 3) et 4) pouvaient être remplacées par une seule opération de filage à froid. Par ailleurs, la teneur en Fe est tenue, de préférence, en dessous de 0,08 %, et la teneur en Fe+Si ≤ 0,18%.

Les exemples suivants illustrent les résultats obtenus en appliquant la méthode selon l'invention à la fabrication de bouteilles de 6 litres, de format ∅ 127 x 151 mm, dont la pression d'utilisation est de 30 MPa et la pression d'épreuve de 45 MPa. Les figures 1 à 3 représentent quelques aspects caractéristiques de déchirures consécutives à l'essai d'éclatement sous pression, les dimensions étant en mm.

On a élaboré 3 coulées : A (conforme à l'invention), B et C (hors du domaine de l'invention), dont les compositions sont les suivantes (% en poids).

Celles-ci ont été coulées sous forme de billettes de ∅ 170 mm et ont été homogénéisées 12 heures à 465 °C.

Après écroûtage à ∅ 158,5 mm des lopins ont été filés par filage inverse et étirés à chaud à 400 °C ± 10 °C, puis tournés à 0 155 mm et recuits à 420 °C, maintient 4 heures. Après décapage, ils ont été étirés à froid avec un allongement (S - s)/s de 13, 5 % et mis à longueur.

La partie ouverte de l'étui ainsi obtenu est alors ogivée à 400 °C, puis percée et coupée.

Le traitement thermique subi a été le suivant :
- mise en solution à 465 °C ± 1,5 °C, maintien 2 heures
- trempe à l'eau froide (10 - 20 °C)
- ₁ₑᵣ revenu 6 heures à 105°C ± 2°C
- 2^{e} revenu 12 heures à 177°C ± 1,5°C

La bouteille a été terminée par un usinage du goulot et la pose de la bague.

Une bouteille de chaque coulée a été soumise à des essais de traction : 4 éprouvettes en pleine épaisseur du corps de bouteille (sens long)

Deux bouteilles par coulée ont été soumises aux essais d'éclatement sous pression hydraulique.

Enfin, elles ont subi des essais de corrosion sous tension : aucune fissure n'est apparue sur les éprouvettes après 30 jours d'essai.

Les résultats des essais mécaniques sont reportés au tableau I, étant entendu que tous les essais de corrosion sous tension ont donné d'excellents résultats avec, en plus, l'absence de piqûres et/ou de corrosion feuilletante.

Ces essais montrent que pour obtenir les résultats désirés, toutes les étapes de la fabrication doivent être contrôlées suivant la méthode revendiquée.

Ceci est particulièrement vrai en ce qui concerne la morphologie de la déchirure obtenue lors des essais d'éclatement hydraulique.

### (Voir Tableau I, page 4)

## Revendications

1. Procédé d'obtention d'un corps creux sous pression en alliages d'AI présentant à la fois des caractéristiques mécaniques et une ductilité élevées, un comportement ductile lors d'un essai d'éclatement sous pression hydraulique interne et une bonne résistance à la corrosion sous tension, comprenant essentiellement les opérations suivantes :
1) élaboration d'un alliage contenant (% en poids)
2) coulée de celui-ci sous forme de billettes
3) filage à chaud entre 350 °C et 450 °C par le procédé inverse sous forme d'un étui
4) étirage à chaud puis à froid de l'étui ainsi obtenu
5) ogivage à chaud entre 350 °C et 450 °C
6) mise en solution entre 450 °C et 490 °C, et trempe à l'eau froide (température inférieure à 40 °C)
7) revenu double palier type T73

2. Procédé selon la revendication 1, caractérisé en ce que la teneur en Fe est inférieure ou égale à 0,08%.

3. Procédé selon la revendication 1 ou 2, caractérisé en ce que la teneur en Fe + Si est inférieure ou égale à 0,18 %.

4. Procédé selon les revendications 1 à 3, caractérisé en ce que les étapes 3) et 4) sont remplacées par un filage à froid.

## Claims

1. A method of obtaining a hollow body under pressure from aluminium alloys, with not only good mechanical properties and high elongation but also ductile behaviour in a bursting test under internal hydraulic pressure and good resistance to stress corrosion comprising essentially comprises the following operations :
1) making an alloy containing (% by weight)
2) casting the alloy in the form of billets
3) hot extruding between 350 and 450 °C by the indirect process in the form of a case
4) drawing out the resultant case hot then cold
5) hot ribbing between 350 and 450 °C
6) solution annealing between 450 and 490 °C and quenching with cold water (temperature below 40 °C)
7) two steps tempering type T73

2. The method of claim 1, characterised in that the Fe content is up to 0.08 %.

3. The method of claim 1 or 2, characterized in that the content of Fe + Si is up to 0.18 %.

4. The method of claims 1 to 3, characterised in that stages 3) and 4) are replaced by cold extrusion.

## Patentansprüche

1. Verfahren zur Herstellung eines Hohlkörpers unter Druck aus Aluminiumlegierungen mit gleichzeitig erhöhten mechanischen Eigenschaften und einer erhöhten Duktilität, einem duktilen Verhalten bei einem Berstversuch unter hydraulischem Innendruck und einer guten Beständigkeit gegenüber der Spannungskorrosion, im wesentlichen gekennzeichnet durch die folgenden Schritte :
1) Herstellung einer Legierung, die (in Gew.%) enthält :
2) Gießen derselben in Form von Barren
3) Warmstrangpressen zwischen 350 °C und 450 °C nach dem Umkehrverfahren in Form einer Hülse
4) Warm- und Kaltziehen der so erhalten Hülse
5) Warm « ogivage zwischen 350 °C und 450 °C
6) Lösungsglühen zwischen 450 °C und 490 °C und Abschrecken in kaltem Wasser (Temperatur unter 40 °C)
7) Doppelstufenanlassen des Typs T73

2. Verfahren nach Anspruch 1, dadurch gekennzeichnet, daß der Fe-Gehalt unter oder gleich 0,08 % ist.

3. Verfahren nach Anspruch 1 oder 2, dadurch gekennzeichnet, daß der Gehalt an Fe + Si unter oder gleich 0,18 % ist.

4. Verfahren nach den Ansprüchen 1 bis 3, dadurch gekennzeichnet, daß die Schritte 3) und 4) durch ein Kalstrangpressen ersetzt werden.
